# EUROPÄISCHE PATENTSCHRIFT

(11) **EP 0 163 904 B1**
(45) Veröffentlichungstag und Bekanntmachung des Hinweises auf die Patenterteilung: **01.02.1989**
(21) Anmeldenummer: 85104946.0
(22) Anmeldetag: 23.04.1985
(51) Int. Cl.: H01H 1/02

(54) **Silberreiche Werkstoffe für Schwachstromkontakte**
Argentiferous material for weak current contacts
Matière argentifère pour contacts à courant faible

(30) Priorität: 30.05.1984 DE 3420231
(43) Veröffentlichungstag der Anmeldung: 11.12.1985
(73) Patentinhaber: INOVAN GmbH & Co. KG Metalle und Bauelemente, D-75217 Birkenfeld (DE)
(72) Erfinder: Heidsiek, Horst, Dr. Dipl.-Phys., 1128 Singapore (SG); Schmidt, Hartmuth, Dipl.-Ing., D-4514 Ostercappeln (DE)
(74) Vertreter: Trappenberg, Hans

(56) Entgegenhaltungen:
- EP-A- 0 082 647
- DE-A- 2 940 772
- DE-B- 2 637 807
- DE-C- 1 089 491
- DE-C- 3 345 162

## Beschreibung

Die Erfindung betrifft silberreiche Werkstoffe für Schwachstromkontakte, insbesondere für Steckverbindungen und Schleifkontakte, die in dünner Schicht über eine Nickelzwischenschicht auf einen Träger aus einem Unedelmetallwerkstoff aufgebracht sind, bestehend aus 45 bis 72 Atom% Silber, 9 bis 32 Atom% Gold, 9 bis 32 Atom% Palladium, 0,01 bis 1 Atom% Iridium und/oder Osmium, 0 bis 10 Atom% Kupfer und/oder 0 bis 5 Atom% Blei und/oder 0 bis 5 Atom% Zinn.

In elektronischen Geräten sind sogenannte Steckverbinder in erheblichem Umfang vorhanden. Sie gewährleisten bei sicherer Kontaktgabe ein schnelles Auswechseln defekter Baugruppen. Mit fortschreitendem Leistungsvermögen elektronischer Geräte haben sich die Anforderungen an die Qualität der Werkstoffe derartiger Steckverbinder gewandelt. Wichtig ist vor allem die Resistenz gegenüber einer Fremdschichtbildung auf der Kontaktfläche durch Schadstoffe der Umwelt. Außerdem müssen die Werkstoffe eine hohe Verschleißbeständigkeit besitzen, die trotz einer nur wenigen µm betragenden Schichtdicke eine hinreichend große Funktionsdauer ohne Durchrieb gewährleisten muß. Auch der Preis des Werkstoffs spielt eine wichtige Rolle.

Während noch vor wenigen Jahren teilweise beträchtliche elektrische Lasten über die Kontakte flossen, werden heute oftmals nur noch geringste Ströme und Spannungen im Mikro- und Nanobereich übertragen. Darüberhinaus hat die zunehmende Miniaturisierung der Bauteile und damit auch der Steckverbinder einerseits und die steigende Luftverschmutzung andererseits, das Problem der Anlaufbeständigkeit der eingesetzten Kontakte in erheblichem Maße verschärft. Während früher eventuell auf den Kontaktstücken vorhandene Fremdschichtfilme durch die angelegten Spannungen durch sogenanntes Fritten leicht zerstört oder durch die hohen Kontaktkräfte mühelos mechanisch durchbrochen werden konnten, reichen die heute angelegten Spannungen, bzw. die durch die fortschreitende Miniaturisierung erheblich reduzierten Kontaktkräfte für eine derartige Selbstreinigung der Kontakte nicht mehr aus. Die Beständigkeit gegenüber einer oftmals optisch gar nicht sichtbaren Fremdschichtbildung ist daher zum wichtigsten Kriterium moderner Kontaktwerkstoffe für Steckverbinder geworden.

Diese Anforderungen können naturgemäß durch Legierungen mit hohem Goldgehalt erfüllt werden. Dabei haben sich insbesondere Legierungen aus Gold und Silber mit mehr als 70 Gew.% Gold bewährt. Es sind auch hochkarätige Legierungen bekannt, die neben Gold und Silber auch noch Kupfer und/oder Nickel enthalten, jedoch sind selbst diese Legierungen trotz ihres hohen Goldgehaltes oftmals nicht ausreichend korrosionsbeständig.

Die ebenfalls wichtige Verschließbeständigkeit wird nicht nur von den Materialeigenschaften der Kontaktwerkstoffe, wie z. B. deren Härte geprägt, sondern sie hängt ebenso stark von der Kontaktpaarung und der Konstruktion des Steckverbindersystems ab, insbesondere von der Kontaktgebungskraft. Durch Zulegieren von Unedelmetallen kann man generell zwar die Verschleißfestigkeit der Werkstoffe steigern, man erhöht dadurch aber auch die Neigung zu Fremdschichtenbildung. Andererseits zeigen fremdschichtresistente Werkstoffe normalerweise eine schlechte Verschleißbeständigkeit.

Angesichts der hohen Edelmetallpreise, insbesondere des hohen Goldpreises, kommt den Werkstoffkosten zunehmende Bedeutung zu. Man ist daher bestrebt, den Goldgehalt in diesen Werkstoffen möglichst niedrig zu halten.

Es sind daher aus der DE-OS 26 37 807 und aus der DE-OS 29 40 772 Kontaktwerkstoffe auf Gold-Silber-Palladium-Basis bekannt geworden, die sich durch eine gute Anlaufbeständigkeit bei gleichzeitig vermindertem Goldgehalt auszeichnen. Sie enthalten aber neben mindestens 35 Gew.% Gold noch einige Prozente an Unedelmetallen, wie Indium, Zinn oder Nickel. Diese Unedelmetallbestandteile beeinträchtigen jedoch die optimale Anlaufbeständigkeit der reinen Edelmetallegierung und erhöhen die Rekristallisationstemperatur des Kontaktwerkstoffs, was bei der Weiterverarbeitung zu Schwierigkeiten führen kann. Außerdem ist die Verschleißbeständigkeit dieser Werkstoffe nicht ausreichend.

Aus der EP-OS 82 647 sind Kontaktwerkstoffe bekanntgeworden, die neben Palladium als Rest 10 bis 58 Gew.% Silber, 32 bis 58,5 Gew.% Gold, geringe Anteile Rhodium und/oder Iridium und bis zu 3 Gew.% Kupfer, Nickel oder Indium enthalten. Auch diese Kontaktwerkstoffe zeigen in Bezug auf Fremdschichtenbildung und Verschleißbeständigkeit keine optimalen Eigenschaften.

Es war daher Aufgabe der vorliegenden Erfindung, silberreiche Werkstoffe für Schwachstromkontakte zu entwickeln, insbesondere für Steckverbindungen und Schleifkontakte, die in dünner Schicht über eine Nickelzwischenschicht auf einen Träger aus einem Unedelmetallwerkstoff aufgebracht sind, bestehend aus 45 bis 72 Atom% Silber, 9 bis 32 Atom% Gold, 9 bis 32 Atom% Palladium, 0,01 bis 1 Atom% Iridium und/oder Osmium, 0 bis 10 Atom% Kupfer und/oder 0 bis 5 Atom% Blei und/oder 0 bis 5 Atom% Zinn. Diese Werkstoffe sollten möglichst resistent gegen Fremdschichtbildung sein, eine möglichst hohe Verschleißbeständigkeit aufweisen, sich gut auf die Trägerwerkstoffe aufbringen lassen und auch bei längerer Auslagerung bei 125 °C keine wesentliche Erhöhung des elektrischen Kontaktwiderstandes zeigen.

Diese Aufgabe wurde erfindungsgemäß dadurch gelöst, daß die Gehalte an Silber und Goldzueinander im atomaren Verhältnis von 2: 1, 3 : 1, 4:1, 5 : oder 6 : und/oder die Gehalte an Gold und Palladium zueinander im atomaren Verhältnis 1 : 3, 1 : 2, 2 : 3, 1 : 1, 3 : 2, 2 : 1 oder 3 : 1 und/oder die Gehalte an Silber und Palladium zueinander im atomaren Verhältnis 2: 1, 3 : 1, 4:1. 5 : 1 oder 6 : 1 stehen.

Vorzugsweise stehen jeweils zwei Edelmetallpaarungen in den genannten atomaren Verhältnissen zueinander, d. h. die Gehalte an Gold und Palladium zusammen mit den Gehalten an Gold und Silber bzw. die Gehalte an Gold und Palladium zusammen mit den Gehalten an Silber und Palladium.

Es hat sich überraschenderweise gezeigt, daß Silber-Gold-Palladiumlegierungen im beanspruchten Bereich trotz ihres hohen Silbergehaltes eine wesentliche Verbesserung ihrer Eigenschaften in bezug auf Fremdschichtenresistenz und Verschleißbeständigkeit zeigen, wenn die atomaren Anteile an Gold, Silber und Palladium jeweils in den angegebenen Verhältnissen zueinander stehen.

Die Unedelmetallzusätze sind vor allem dann vorteilhaft, wenn beide Kontaktstücke eines Kontaktpaares aus dem gleichen Werkstoff gefertigt werden.

Wegen ihres hohen Silbergehaltes sind diese Werkstoffe preisgünstiger als die bisher bekannten Gold-Silber-Palladium-Werkstoffe. Sie lassen sich gut verarbeiten und erfahren keine Erhöhung des elektrischen Übergangswiderstandes bei längerer Auslagerung bei 125 °C.

Die folgende Tabelle zeigt einige beispielhafte Legierungen innerhalb des erfindungsgemäßen Bereichs.

Dazu wurden die Legierungen aus den Metallen erschmolzen und zu Prüfkörpern verarbeitet. Die Zunahme des Übergangswiderstandes wurde nach 21 Tagen bestimmt, nachdem die Prüfkörper während dieser Zeit einem Gasgemisch aus gereinigter Luft mit 0,5 ppm Schwefelwasserstoff und 5 ppm Schwefeldioxid bei 75 % relativer Luftfeuchtigkeit bei 30 °C ausgesetzt waren.

Bei den Legierungen 1 bis 7 stehen Gold und Palladium im bevorzugten atomaren Verhältnis, bei den Legierungen 8 bis 22 gleichzeitig Gold, Palladium und Silber. Die Legierungen 29 bis 32 liegen außerhalb der beanspruchten atomaren Verhältnisse und zeigen daher eine wesentlich höhere Zunahme des Übergangswiderstandes. Alle Legierungen zeigten eine hohe Verschleißbeständigkeit.

## Patentansprüche

1. Silberreiche Werkstoffe für Schwachstromkontakte, insbesondere für Steckverbindungen und Schleifkontakte, die in dünner Schicht über eine Nickelzwischenschicht auf einen Träger aus einem Unedelmetallwerkstoff aufgebracht sind, bestehend aus 45 bis 72 Atom% Silber, 9 bis 32 Atom% Gold, 9 bis 32 Atom% Palladium, 0,01 bis 1 Atom% Iridium und/oder Osmium, 0 bis 10 Atom% Kupfer und/oder 0 bis 5 Atom% Blei und/oder 0 bis 5 Atom% Zinn, dadurch gekennzeichnet, daß die Gehalte an Silber und Gold zueinander im atomaren Verhältnis, 2 :1, 3 :1, 4 :1, 5 :1 oder 6 : 1 und/oder die Gehalte von Silber und Palladium zueinander im atomaren Verhältnis 2 : 1, 3 : 1, 4 : 1, 5 : 1 oder 6 : 1 stehen und/oder die Gehalte an Gold und Palladium zueinander im atomaren Verhältnis 1 : 3, 1 : 2, 2 : 3, 1 : 1, 3 : 2, 2 : 1, oder 3:1 stehen.

2. Silberreiche Werkstoffe gemäß Anspruch 1, dadurch gekennzeichnet, daß die Gehalte an Gold und Palladium zueinander im atomaren Verhältnis 1 : 3, 1 : 2, 2 : 3, 1 : 1, 3 : 2, 2 : 1 oder 3 : 1 stehen und gleichzeitig die Gehalte an Silber und Gold zueinander im atomaren Verhältnis 2 : 1, 3 : 1, 4 : 1, 5 : 1 oder 6:1 stehen.

3. Silberreiche Werkstoffe gemäß Anspruch 1, dadurch gekennzeichnet, daß die Gehalte an Gold und Palladium zueinander im atomaren Verhältnis 1 : 3, 1 : 2, 2 : 3, 1 : 1, 3 : 2, 2 : 1 oder 3 : 1 stehen und gleichzeitig die Gehalte an Silber und Palladium zueinander im atomaren Verhältnis von 2 : 1, 3 : 1, 4 : 1, 5 : 1 oder 6 1 stehen.

4. Silberreiche Werkstoffe gemäß Anspruch 1, dadurch gekennzeichnet, daß bei Zusatz von Kupfer, auch Gold und Kupfer zueinander im ganzzahligen atomaren Verhältnis stehen, vorzugsweise im Verhältnis 3 : 1.

## Claims

1. Silver-rich materials for light-duty contacts, in particular for plug-and-socket connections and sliding contacts, which are applied in a thin layer via a nickel intermediate layer to a substrate composed of a base-metal material, comprising 45 to 72 atom% of silver, 9 to 32 atom% of gold, 9 to 32 atom% of palladium, 0.01 to 1 atom% of iridium and/or osmium, 0 to 10 atom% of copper and/or 0 to 5 atom% of lead and/or 0 to 5 atom% of tin, characterized in that the contents of silver and gold are in an atomic ratio to each other, of 2 : 1, 3 : 1, 4 : 1, 5 : 1 or 6 : 1 and/or the contents of silver and palladium are in an atomic ratio to each other of 2 : 1, 3 : 1, 4 : 1, 5 : 1 or 6 : 1 and/or the contents of gold and palladium are in an atomic ratio to each other of 1 :3, 1 : 2, 2 :3, 1 : 1, 3 : 2, 2 : 1 or 3 : 1.

2. Silver-rich materials according to Claim 1, characterized in that the contents of gold and palladium are in an atomic ratio to each other of 1 : 3, 1 : 2, 2 : 3, 1 : 1, 3 : 2, 2 : 1 or 3 : 1 and at the same time the contents of silver and gold are in an atomic ratio to each other of 2 : 1, 3 : 1, 4 : 1, 5 : 1 or 6 : 1.

3. Silver-rich materials according to Claim 1, characterized in that the contents of gold and palladium are in an atomic ratio to each other of 1 : 3, 1 : 2, 2 : 3, 1 : 1, 3 : 2 or 3 : 1 and at the same time the contents of silver and palladium are in an atomic ratio to each other of 2 : 1, 3 : 1, 4 : 1, 5 : 1 or 6 : 1.

4. Silver-rich materials according to Claim 1, characterized in that, if copper is added, gold and copper are also in an integral atomic ratio, preferably in a ratio of 3 : 1, to each other.

## Revendications

1. Matériaux riches en Argent pour contacts de courants faibles, en particulier pour des connexions par fiches et les contacts par frottement, qui sont appliqués en couche mince, sur une couche intermédiaire à base de Nickel, sur un support à base de matériau non noble et qui consistent en 45 à 72 atomes% d'Argent, 9 à 32 atomes% d'Or, 9 à 32 atomes% de Palladium, 0,01 à 1 atome% d'Iridium et/ou d'Osmium, 0 à 10 atomes% de Cuivre et/ou 0 à 5 atomes% de Plomb et/ou 0 à 5 atomes% d'Etain, caractérisés en ce que les teneurs en Argent et en Or réciproquement sont dans le rapport atomique 2 : 1, 3 : 1, 4 : 1, 5 : 1 ou 6 : 1 et/ou la teneur en Or et en Palladium réciproquement se situe dans le rapport atomique 1 : 3, 1 : 2, 2 : 3, 1 : 1, 3 : 2, 2 : 1 ou 3 : 1.

2. Objets riches en Argent selon la revendication 1, caractérisés en ce que les teneurs en Or et en Palladium réciproquement sont dans le rapport atomique 1 : 3, 1 : 2, 2 : 3, 1 : 1, 3 : 2, 2 : 1, ou 3 : 1 et en même temps les teneurs en Argent et en Or réciproquement sont dans le rapport atomique 2 : 1, 3 : 1, 4 :1, 5 : ou 6:1.

3. Objets riches en Argent selon la revendication 1, caractérisés en ce que les teneurs en Or et en Palladium réciproquement sont dans le rapport atomique 1 : 3, 1 : 2, 2:3, 1 :1, 3 : 2, 2: 1 ou 3 : 1 et simultanément les teneurs en Argent et en Palladium réciproquement sont dans le rapport atomique de 2: 1, 3:1, 4:1, 5:1 ou 6:1.

4. Objets riches en Argent selon la revendication 1, caractérisés en ce que par addition de Cuivre, d'Or aussi et de Cuivre réciproquement sont dans un rapport atomique complètement numérique, de préférence dans le rapport 3 :1.
